# EUROPÄISCHE PATENTSCHRIFT

(11) **EP 1 250 518 B1**
(45) Veröffentlichungstag und Bekanntmachung des Hinweises auf die Patenterteilung: **21.09.2005**
(21) Anmeldenummer: 01909578.5
(22) Anmeldetag: 04.01.2001
(51) Int. Cl.: F01L 3/00

(54) **PULVERMETALLURGISCH HERGESTELLTER VENTILKÖRPER UND DAMIT AUSGESTATTETES VENTIL**
POWDER METALLURGY PRODUCED VALVE BODY AND VALVE FITTED WITH SAID VALVE BODY
CORPS DE SOUPAPE PRODUIT PAR METALLURGIE DES POUDRES ET SOUPAPE EQUIPEE DUDIT CORPS DE SOUPAPE

(30) Priorität: 06.01.2000 DE 10000158
(43) Veröffentlichungstag der Anmeldung: 23.10.2002
(73) Patentinhaber: Bleistahl-Produktions GmbH & Co KG, 58300 Wetter (DE); Volkswagen Aktiengesellschaft, 38436 Wolfsburg (DE)
(72) Erfinder: KRÜGER, Gerd, 58300 Wetter (DE); KASCHUBA, Hans-Joachim, 38259 Salzgitter (DE); SCHLEIFSTEIN, Franz-Josef, 57392 Schmallenberg (DE)
(74) Vertreter: Schneiders, Josef
(86) Internationale Anmeldenummer: PCT/EP2001/000036
(87) Internationale Veröffentlichungsnummer: WO 2001/049979

(56) Entgegenhaltungen:
- FR-A- 2 596 067
- US-A- 4 964 908
- US-A- 5 656 787
- DATABASE CHEMABS [Online] CHEMICAL ABSTRACTS SERVICE, COLUMBUS, OHIO, US; MURASE, HIROYUKI: "Wear resistant sintered camshafts" retrieved from STN Database accession no. 107:11319 CA XP002171319 & JP 61 270518 A (TOYOTA MOTOR CORP., JAPAN) 29. November 1986 (1986-11-29)
- DATABASE CHEMABS [Online] CHEMICAL ABSTRACTS SERVICE, COLUMBUS, OHIO, US; NITSUTA, MINORU ET AL: "Graphite precipitated sintered steel for sliding parts" retrieved from STN Database accession no. 107:181148 CA XP002171321 & JP 62 124256 A (KAWASAKI STEEL CORP., JAPAN) 5. Juni 1987 (1987-06-05)

## Beschreibung

Die Erfindung betrifft einen pulvermetallurgisch hergestellten Ventilkörper mit hoher Temperatur- und Verschleißfestigkeit und ein damit ausgestattetes Ventil für Verbrennungsmotoren.

Einlaß- und Auslaßventile für Verbrennungsmotoren müssen hohen Anforderungen an die Temperaturbeständigkeit und Verschleißfestigkeit genügen. Insbesondere bei hochverdichteten modernen Motoren mit Mehrventiltechnik und elektronischer Steuerung ist es zunehmend zum Problem geworden, Materialien zu finden, die den am Auslaß herrschenden hohen Temperaturen auf Dauer gerecht werden. Ventile sind entsprechend in der Fertigung immer aufwendiger geworden, was sich auf die Material- und Verarbeitungskosten niedergeschlagen hat.

Für die Fertigung von Ventilkörpern bzw. ganzen Ventilen sind verschiedentlich pulvermetallurgische Verfahren vorgeschlagen worden. Solche pulvermetallurgischen Verfahren haben in die Fertigung der Ventilsitzringe vielfach Eingang gefunden, aber sich bei Ventilkörpern oder Ventilen bislang nicht durchsetzen können. Gründe hierfür waren nicht ausreichende Standfestigkeit der Materialien und ein nicht ausreichendes Temperaturverhalten.

Zur Verbesserung der Leistungsfähigkeit herkömmlich gefertigter Ventile wurden besonders belastete Bereiche - insbesondere der Ventilsitz - mit einer induktiven Sitzhärtung oder einer Sitzpanzerung versehen. Hierdurch soll der Verschleiß in akzeptablen Grenzen gehalten werden, wobei zu berücksichtigen ist, daß auch bei dieser Technik Ventiltemperaturen von 800 C° - 900 C° nicht überschritten werden sollten. Dies ist aber bei modernen Motoren zunehmend schwerer einzuhalten.

Die konventionelle Herstellung von Ventilen und Ventilkörpern ist insbesondere bei Durchführung einer Sitzpanzerung außerordentlich kompliziert geworden. Ausgehend von einem Stangenabschnitt wird durch Erwärmen, Stauchen, Kalibrieren und Drehen zunächst der Ventilkörper gefertigt, an den durch Reibschweißen ein Stangenabschnitt angefügt wird. Weitere Arbeitsschritte umfassen das Richten, Drehen, Schleifen und die Auftragsschweißung, Schleifung und Wärmebehandlung zum fertigen Ventil mit Sitzpanzerung. Insbesondere im Bereich der Sitzpanzerung kann es durch die Auftragsschweißung zu Fehlern kommen, mit der Folge einer unerwünscht hohen Ausschußquote.

Lösungen, eine geeignete Sitzpanzerung mit Hilfe pulvermetallurgisch hergestellter Panzerungen durchzuführen, haben keinen Serienstatus erlangt. Die Aufbringung der Sitzpanzerung führte nicht zu einer Verminderung der Fehlerquote. Vielmehr erwies sich die pulvermetallurgisch hergestellte Panzerung bei den nachfolgenden Verfahrensschritten als anfällig für Rißbildungen.

Die für eine Sitzpanzerung oder -härtung benötigten Materialien und zusätzlichen Verfahrensschritte lassen es wünschenswert erscheinen, Ventilkörper aus einem einheitlichen Material in möglichst wenigen Schritten herzustellen, wobei das Material die notwendige Verschleißfestigkeit, Standzeit und Wärmeabfuhr gewährleistet, und mit einer Stange zu einem Ventil zu verbinden.

Verfahren zum Herstellen zumindest der Verschleißschicht hochbelastbarer Sinterteile in Zusammenhang mit der Ventilsteuerung einer Verbrennungskraftmaschine sind aus der DE 41 04 909 A1 bekannt. Die dort pulvermetallurgisch hergestellten Sinterteile zeichnen sich durch einen hohen Chrom- und Kohlenstoffgehalt aus und werden für Nocken zur Ventilsteuerung eingesetzt. Die Verwendung solcher Sinterteile für Ventilkörper ist nicht vorgesehen.

FR 2 596 067 A offenbart pulvermetallurgisch hergestellte Teile, etwa Ventilsitze, mit hoher Temperatur- und Verschleßfestigkeit, hergestellt aus einem Pulver mit 0.6-1,5 Gewicht-%C; ≤ 1% Mn; ≤ 2% Si; 1-17% W; 1-10% Mo; 3-15%Cr; 0,5-6% V; ≤ 15% Co ; ≤ 15% Cu, Rest Fe; einem Pulver aus Kupfer-Phosphor oder Eisen-Bor; und Graphit-Pulver, sodass der C-Inhalt 0,6-25% , und der P-oder B-Inhalt 0,7-1,5% ist.

Bei der Herstellung aufwendiger Formteile hat die Pulvermetallurgie gegenüber konventionellen Techniken häufig den Vorteil, daß die Materialeigenschaften optimiert und die Zahl der Bearbeitungsschritte vermindert werden kann.

Der Erfindung liegt deshalb die Aufgabe zugrunde, Ventilkörper für Ventile pulvermetallurgisch aus einem dafür geeigneten Material herzustellen, insbesondere unter Berücksichtigung auch des Fertigungsaufwandes. Dabei soll eine Sitzpanzerung verzichtbar sein und das Ventil bzw. der Ventilkörper eine zur Temperatursteuerung ausreichende Wärmeleitfähigkeit aufweisen. Der Ventilkörper soll mit einer konventionell gefertigten Ventilstange stumpf zu einem funktionsfähigen und dauerhaften Ventil verbunden werden können.

Diese Aufgabe wird mit einem pulvermetallurgisch hergestellten Ventilkörper gelöst, der die folgende Zusammensetzung nach Gewicht aufweist:
0,5 % bis 2,0 % C; 5,0 % bis 16 % Mo; 0,2 % bis 1,0 % P; 0,1 % bis
1,4%Mn; 0 % bis 5 % Cr; 0 % bis 5 % S: 0 % bis 7 % W; 0 % bis 3 % V;
< 2 % andere Elemente und Rest Fe.

Die Erfindung betrifft ferner mit diesem Ventilkörpern gefertigte Ventile.

Das erfindungsgemäß zum Einsatz kommende Metallpulver zeichnet sich insbesondere durch einen recht hohen Kohlenstoff-, Molybdän- und Phosphorgehalt aus.

Der Kohlenstoff- und Phosphorgehalt bewirken die Ausbildung von temperaturbeständigen und verschleißmindemden Carbid- und Phosphidphasen, die dem Werkstoff die nötige Lebensdauer verleihen. Chrom, Vanadium und Wolfram können zur Variation des Eigenschaftsspektrums hinzugesetzt werden, sind aber insbesondere zur Herstellung von Ventilen und Ventilteilen nicht unbedingt erforderlich. Ein nennenswerter Schwefelgehalt kann, insbesondere bei Vorliegen als MoS₂, als intemer Schmierstoff dienen, ist aber bei Ventilen und den Teilen in der Regel nicht erforderlich.

Die erfindungsgemäßen pulvermetallurgisch hergestellten Ventilkörper können nach herkömmlichen Preß-Sinter-Verfahren hergestellt werden. Dazu gehört auch das heiß-isostatische Pressen, obwohl dies nicht unbedingt erforderlich ist. Im Allgemeinen ist eine Verdichtung auf 7,5 g/cm³ ausreichend, wenn auch für zahlreiche Zwecke eine höhere Dichte, insbesondere etwa 7,7 g/cm³ oder mehr sehr vorteilhaft ist. Durch eine Erhöhung der Dichte und die damit einhergehende Verminderung des Porenvolumens ergibt sich auch eine Verbesserung der Wärmeleitfähigkeit und damit des Temperaturverhaltens. Weiterhin wird dadurch die Standfestigkeit erhöht.

Die erfindungsgemäßen Ventilkörper können aus den entsprechenden Elementpulvern hergestellt werden. Zumeist ist es allerdings zweckmäßig, fertiglegierte Bestandteile für die Herstellung zu verwenden, beispielsweise eine fertiglegierte Stahlkomponente, einen Phosphor-Molybdän-Stahl, gegebenenfalls MoS₂ und, falls zusätzlich erforderlich, Graphit, jeweils in Pulverform. Besonders bevorzugt ist der Einsatz von durch Atomisierungsverfahren hergestellten Metallpulvern unregelmäßiger Form, die den daraus hergestellten Preßteil durch Verzahnung einen gewissen inneren Zusammenhalt verleihen können. Zur Verbesserung der Verarbeitbarkeit, Verminderung des Verschleißes in den Pressen und zur Verbesserung des Zusammenhaltes können übliche Hilfsstoffe zugesetzt werden, beispielsweise Wachs, in einer Menge von bis zu 1 Gew.-%, bezogen auf die Legierungspulver.

Vorzugsweise werden dendritische bzw. spratzige Pulver eines mittleren Durchmessers von weniger als 150 µm eingesetzt, vorzugsweise weniger als 50 µm. Kohlenstoff wird zweckmäßigerweise als Graphit mit einer mittleren Konrgröße von 10 µm oder weniger zugemischt, wenn nicht bereits ausreichend im fertiglegierten Pulver vertreten. Das PMoFe-Stahlpulver, wie es hier eingesetzt werden kann, ist in der WO-A-91/18123 beschrieben.

Besonders bevorzugt für die Herstellung von Ventilkörpern ist eine Pulverzusammensetzung mit 0,5 bis 2,0 % Kohlenstoff, 5,0 bis 14 % Molybdän, 0,2 bis 1,0 % Phosphor, 0,1 bis 1,2 % Mangan, maximal 0,50 % Chrom und maximal 0,40 % Schwefel. Andere Elemente sind in diesem Fall mit weniger als 2 % vertreten, der Rest ist Eisen. Die Zusammensetzung bemißt sich nach Gewichtsprozent.

Für die erfindungsgemäßen Ventilkörper empfiehlt es sich, das Flüssigphasen-Sinterverfahren anzuwenden. Der fertige Ventilkörper sollte eine Dichte von wenigstens 7,7 g/cm³ aufweisen.

Gegenüber dem eingangs beschriebenen konventionellen Fertigungsverfahren für komplette Ventile ergibt sich für die erfindungsgemäßen pulvermetallurgisch hergestellten Ventilkörper und damit gefertigten Ventile eine deutliche Verminderung der Verarbeitungsschritte. Bei der Herstellung eines erfindungsgemäßen Ventiles aus einem separat gefertigten Ventilkörper und einem Stangenabschnitt stellen sich die Schritte wie folgt dar:

Zunächst Pressen, Sintern und Anlassen des Ventilkörpers, danach Bereitstellen des Stangenabschnittes, Fügen von Ventilkörper und Stangenabschnitt, etwa in einem Reibschweißverfahren, Richten, Drehen, Schleifen und Wärmebehandeln des fertigen Ventils. Die deutliche Verminderung der Zahl der Produktionsschritte erhöht die Fertigungsgenauigkeit und vermindert die Fehlerwahrscheinlichkeit. Des weiteren läßt sich durch die verminderte Anzahl von Fertigungsschritten flexibler auf sich verändernde Systemanforderungen reagieren.

Die erfindungsgemäßen Ventile bzw. Ventilkörper zeigen eine hohe Verschleißfestigkeit auch bei den hohen Temperaturen und Belastungen im Ventiltrieb insbesondere für Auslaßventile.

Was die Ventile selbst anbetrifft, besteht der Ventilkörper aus den vorstehend beschriebenen Werkstoffen. Der Schaft wird konventionell, d. h. ohne pulvermetallurgische Techniken, aus einem konventionellen Werkstoff gefertigt. Ventilkörper und Ventilstange werden stumpf miteinander verbunden. Bei der stumpfen Passung ist die Verbindung durch ein Reibschweißverfahren bevorzugt, wenn auch andere Fügeverfahren zum Einsatz kommen können.

Soweit die Erfindung Ventilkörper betrifft, haben diese gegenüber herkömmlichen Ventilkörpern den Vorteil, daß sie aus einem einheitlichen Material bestehen, d. h. nicht einer lokalen Modifizierung bedürfen, um sie den besonderen Gegebenheiten eines Kolbenauslasses eines Verbrennungsmotors anzupassen. Dies bringt neben produktionstechnischen Vorteilen eine geringere Stör- und Schadensanfälligkeit des Produktes sowohl in der Herstellungs- als auch in der Betriebsphase.

Die erfindungsgemäßen Ventilkörper werden aus dem vorgemischten bzw. fertiglegierten Pulver wie folgt hergestellt. Zunächst wird der Rohling aus dem Pulver unter Zuhilfenahme eines üblichen Wachses als Gleitmittel unter üblichen Preßdrücken zu Formlingen mit einer ausreichenden Dichte verpreßt. Der Preßdruck liegt dabei zweckmäßigerweise zwischen 500 und 900 MPa. Nach dem Pressen wird das Produkt zunächst unter einer Wasserstoff-Stickstoff-Schutzgasatmosphäre bei einer Temperatur von 500 bis 750°C entwachst und anschließend in einem Ofen bei einer Temperatur von mehr als 900°C, vorzugsweise mehr als 1000°C, bis zu 1150°C, gesintert. Drücke und Temperaturen hängen dabei im wesentlichen von der gewünschten Dichte des Formteils und von der Zusammensetzung des Metallpulvers ab. Nach dem Abkühlen werden die Teile angelassen und den erforderlichen Nachbehandlungsschritten unterworfen.

Wie erwähnt, werden für die Herstellung von erfindungsgemäßen Ventilen für Verbrennungsmotoren, Ventilkörper und Ventilschaft in getrennten Arbeitsschritten herzgestellt und anschließend gefügt. Der Ventilkörper wird dabei pulvermetallurgisch hergestellt, der Schaftstumpf konventionell. Bei dieser Konstellation können Körper und Schaft durch Reibschweißen miteinander verbunden werden. Nach dem Fügeschritt wird das Ventil nachbearbeitet.

Fig. 1 zeigt einen Ventilkörper 1, der pulvermetallurgisch gefertigt ist und zur stumpfen Verbindung mit einem Schaft 2 vorgesehen ist.

### Beispiel:

Für einen erfindungsgemäßen Ventilkörper wurde Metallpulver der folgenden chemischen Zusammensetzung nach Gewicht verwandt:
0,9 % Kohlenstoff, 8,2 % Molybdän, 4,8 % Wolfram, 1,4 % Vanadium, 0,42 % Phosphor, 3,2 % Chrom und 1,2 % Schwefel.

Andere Elemente waren zu etwa 1,9 % vertreten, der Rest war Eisen.

Es wurde ein Sinterkörper aus gesintertem Molybdän-Phosphor-Stahl einer Dichte von 6,9 g/cm³ erhalten. Der Formkörper zeigte bei hoher Oberflächenbelastung eine gute Verschleißbeständigkeit und im Gefüge feinverteilte, verschiedene Carbide in einer angelassenen martensitischen Matrix mit eingelagertem Festschmierstoff.

## Patentansprüche

1. Pulvermetallurgisch hergestellter Ventilkörper mit hoher Temperatur- und Verschleißfestigkeit, **gekennzeichnet durch** die folgende Zusammensetzung nach Gewicht:
0,5 % bis 2,0 % C; 5,0 % bis 16 % Mo; 0,2 % bis 1,0 % P; 0,1 % bis 1,4 % Mn; 0 % bis 5 % Cr; 0 % bis 5 % S; 0 % bis 7 % W; 0 % bis 3 % V < 2 % andere Elemente;
Rest Fe.

2. Ventilkörper nach Anspruch 1, **dadurch gekennzeichnet, daß** er eine Dichte von wenigstens 7,5 g/cm³ aufweist.

3. Ventilkörper nach Anspruch 1 oder 2, **dadurch gekennzeichnet, daß** er aus einem Metallpulver hergestellt ist, das zumindest teilweise fertiglegiert eingesetzt wurde.

4. Ventilkörper nach Anspruch 3, **dadurch gekennzeichnet, daß** das Ausgangspulver fertiglegiertes PMoFe-Pulver enthält.

5. Ventilkörper nach einem der vorstehenden Ansprüche, **dadurch gekennzeichnet, daß** das Ausgangspulver in atomisiertem Zustand eingesetzt wurde.

6. Ventilkörper nach einem der vorstehenden Ansprüche, **gekennzeichnet durch** die folgende Zusammensetzung nach Gewicht:
0,5 % bis 2,0 % C; 5,0 % bis 14 % Mo; 0,2 % bis 1,0 % P; 0,1 % bis 1,2 % Mn
max. 0,5 % Cr
max. 0,4 % S
< 2 % andere Elemente
Rest Fe.

7. Ventilkörper nach einem der vorstehenden Ansprüche mit einer Dichte von wenigstens 7,7 g/cm³.

8. Ventilkörper nach einem der vorstehenden Ansprüche, **dadurch gekennzeichnet, daß** er durch Flüssigphasensintern verdichtet ist.

9. Ventil, **gekennzeichnet durch** einen Ventilkörper nach einem der vorstehenden Ansprüche und einen konventionell hergestellten und stumpf angefügten Schaft.

10. Ventil nach Anspruch 9, **dadurch gekennzeichnet, daß** Ventilkörper und -schaft durch Reibschweißen miteinander verbunden sind.

## Claims

1. A valve body produced by a powder metallurgical method and having a high resistance to temperatures and wear, **characterized by** the following composition by weight:
0.5 % to 2.0 % C; 5.0 % to 16 % Mo; 0.2 % to 1.0 % P; 0.1 % to
1.4 % Mn; 0 % to 5 % Cr; 0 % to 5 % S; 0 % to 7 % W; 0 % to 3 % V,
< 2 % of other elements with the remainder being Fe.

2. The valve body according to claim 1, **characterized in that** said body having a density of at least 7.5 g/cm³.

3. The valve body according to claims 1 or 2, **characterized in that** said body is produced from a metal powder that is used, at least to some extent, in the form of a completely alloyed material.

4. The valve body according to claim 3, **characterized in that** the basic powder contains completely alloyed PMoFe powder.

5. The valve body according to one of the above claims, **characterized in that** the basic powder is used in the process in atomized condition.

6. The valve body according to one of the above claims,
**characterized in that** the following composition by weight is used:
0.5 % to 2.0 % C; 5.0 % to 14 % Mo; 0.2 % to 1.0 % P; 0.1 % to 1.2 % Mn
max. 0.5 % Cr,
max. 0.4 % S ,
< 2 % other elements,
remainder Fe.

7. The valve body according to one of the above claims and having a density of at least 7.7 g/cm³.

8. The valve body according to one of the above claims, **characterized in that** said body being compacted by means of the liquid-phase sintering process.

9. A valve, **characterized by** a valve body according to one of the above claims and a shaft made by conventional methods and connected by a butt joining process.

10. The valve according to claim 9, **characterized in that** valve body and valve shaft are connected by friction welding.

## Revendications

1. Corps de vanne fabriqué par métallurgie des poudres et ayant une grande résistance à la température et à l'usure, **caractérisé par** la composition suivante, en poids :
0,5 % à 2,0 % de C ; 5,0 % à 16 % de Mo ; 0,2 % à 1,0 % de P ; 0,1 % à 1,4 % de Mn ; 0 % à 5 % de Cr ; 0 % à 5 % de S ; 0 % à 7 % de W ; 0 % à 3 % de V ; <2 % d'autres éléments ;
le reste de Fe.

2. Corps de vanne selon la revendication 1, **caractérisé en ce qu'**il présente une densité d'au moins 7,5 g/cm³.

3. Corps de vanne selon la revendication 1 ou 2, **caractérisé en ce qu'**il est fabriqué à partir d'une poudre métallique qui est employée au moins partiellement, déjà alliée.

4. Corps de vanne selon la revendication 3, **caractérisé en ce que** la poudre de départ contient une poudre PMoFe déjà alliée.

5. Corps de vanne selon l'une des revendications précédentes, **caractérisé en ce que** la poudre de départ est utilisée à l'état atomisé.

6. Corps de vanne selon l'une des revendications précédentes, **caractérisé par** la composition suivante en poids :
0,5 % à 2,0 % de C ; 5,0 % à 14 % de Mo ; 0,2 % à 1,0 % de P ; 0,1 % à 1,2 % de Mn ;
maxi 0,5 % de Cr ;
maxi 0,4 % de S ;
<2 % d'autres éléments ;
le reste de Fe.

7. Corps de vanne selon l'une des revendications précédentes, d'une densité d'au moins 7,7 g/cm³.

8. Corps de vanne selon l'une des revendications précédentes, **caractérisé en ce qu'**il est consolidé par frittage en phase liquide.

9. Vanne, **caractérisée par** un corps de vanne selon l'une des revendications précédentes et par une tige de fabrication conventionnelle et rapportée bout à bout.

10. Vanne selon la revendication 9, **caractérisée en ce que** le corps de vanne et la tige sont reliés entre eux par soudage par friction.
